# EUROPÄISCHE PATENTSCHRIFT

(11) **EP 0 039 014 B1**
(45) Veröffentlichungstag und Bekanntmachung des Hinweises auf die Patenterteilung: **19.09.1984**
(21) Anmeldenummer: 81102953.7
(22) Anmeldetag: 16.04.1981
(51) Int. Cl.: B22F 3/14

(54) **Verfahren zur Herstellung von Presslingen aus Pulver**
Method of manufacturing compacts from powder
Procédé de fabrication de corps comprimés à partir de poudre

(30) Priorität: 25.04.1980 SE 8003138
(43) Veröffentlichungstag der Anmeldung: 04.11.1981
(73) Patentinhaber: ASEA AB, S-721 83 Västeras (SE)
(72) Erfinder: Larsson, Hans Gunnar, S-724 60 Västeräs (SE)
(74) Vertreter: Boecker, Joachim, Dr.-Ing.

## Beschreibung

Die Erfindung betrifft ein Verfahren zur Herstellung von Preßlingen aus Pulver gemäß dem Oberbegriff des Anspruches 1. Ein solches Verfahren wird in der älteren, nicht vorveröffentlichten EP-A-0 014 975 beschrieben.

In der genannten EP-A-0 014 975 wird ein Verfahren zur Herstellung von metallischen Preßlingen beschrieben, bei dem das Ausgangsmaterial ein Metallpulver ist. Gemäß diesem Verfahren wird Pulver in eine Kapsel eingeschlossen, die Kapsel mit dem Pulver erhitzt, die Kapsel in den . Druckraum einer Presse eingesetzt und mit einer Schicht aus einem leichtverformbaren, thermisch stabilen Pulver mit einer Schichtstruktur von leicht aneinandergleitenden Pulverkörnern und mit guten wärmeisolierenden Eigenschaften umgeben. Ein Kolben wird in den Druckraum eingeführt und bewirkt das Zusammenpressen des Pulvers sowie eine Bindung der Pulverkörner untereinander, so daß man einen homogenen Körper erhält, dessen Dichte völlig oder annähernd gleich der theoretischen maximalen Dichte ist. Mit Rücksicht auf den Preis und die Verfügbarkeit besteht das leichtverformbare Pulver vorzugsweise aus Talk, doch kann auch ein anderes Material mit ähnlichen Eigenschaften, wie beispielsweise Pyrophyllit, verwendet werden. Die fertiggepreßten Preßlinge werden dabei zu Werkstücken weiterverarbeitet, deren Form und Größe von der Form und Größe des Preßlings verschieden ist. Das bekannte Verfahren eignet sich nicht zur Herstellung von Preßlingen, deren Form und Größe nahezu mit der Form und Größe des fertigen Werkstückes übereinstimmt.

Der Erfindung liegt die Aufgabe zugrunde, ein Verfahren der eingangs genannten Art zu entwickeln, mit dem Preßlinge hergestellt werden können, deren Form und Größe bereits weitgehend mit einem Werkstück komplizierter Form übereinstimmt, so daß nur noch eine geringe Bearbeitung des Preßlings erforderlich ist, um die endgültige Form und die endgültigen Abmessungen des fertigen Werkstücks zu erhalten.

Zur Lösung dieser Aufgabe wird ein Verfahren nach dem Oberbegriff des Anspruches 1 vorgeschlagen, welches erfindungsgemäß die im kennzeichenden Teil des Anspruches 1 genannten Merkmale hat.

Vorteilhafte Weiterbildungen der Erfindung sind in den Unteransprüchen genannt.

Gemäß der Erfindung wird das Pulver in eine erste Kapsel eingeschlossen, welche dieselbe Form wie das fertige Produkt hat, jedoch etwas größer ist. Das Pulver wird entgast und die Kapsel wird verschlossen. Diese erste Kapsel wird etwa in der Mitte einer zweiten, größeren Kapsel placiert. Diese zweite Kapsel kann eine einfache Form haben. Der Raum zwischen den beiden Kapseln wird mit einem Mittel gefüllt, das bei der Preßtemperatur viskos ist. Die zweite Kapsel mit ihrem Inhalt wird auf eine Temperatur erhitzt, bei welcher die Pulverkörner unter Druck aneinandergebunden werden, worauf sie in dem Druckraum einer Presse placiert und von einem leichtverformbaren Material, wie Talk oder Pyrophyllit, umgeben wird. Anschließend wird ein Kolben in die Druckkammer eingeführt, der den Inhalt der Druckkammer unter Druck setzt. Das Material, das die erste Kapsel mit komplizierter Form umgibt, ist so viskos, daß es einen allseitigen isostatischen Druck auf die Kapsel ausübt und diese verdichtet, ohne ihre Proportionen nennenswert zu verändern. Unter der gemeinsamen Wirkung dieser Verdichtung und der hohen Temperatur werden die Pulverkörner aneinandergebunden, so daß ein massiver Körper gebildet wird.

Das Material zwischen den beiden Kapseln kann ein Salz, ein Metall oder eine Glassorte sein, wobei die Schmelz- oder Erweichungstemperatur dieses Materials weit unterhalb der verwendeten Preßtemperatur liegt. Der Preßdruck liegt in der Regel über 1 kBar, vorzugsweise zwischen 3 und 10 kBar. Die Preßtemperatur ist materialabhängig. Geeignete Preßtemperaturen sind für Stahl (Schnellstahl) 1050-1100° C, für Superlegierungen 1100-1250°C, für keramisches Material 1000-1700°C und für Hartmetall 1400-1500°C. Eine hohe Temperatur bewirkt eine hohe Dichte bereits bei relativ niedrigem Druck und eine kurze Preßzeit. Wird die Pulvertemperatur gesenkt, so kann man dieselbe hohe Dichte erhalten, indem der Druck und/oder die Preßzeit erhöht werden. Unterhalb einer bestimmten Temperatur ist es nicht mehr möglich, eine Bindung und eine brauchbare Dichte zu erzielen.

Das viskose Material zwischen den beiden Kapseln wirkt auch als ein Wärmespeicher, der die innere Kapsel umgibt und deren Abkühlung verzögert. Hierdurch wird verhindert, daß hinsichtlich ihres Volumens kleine und hervorstehende Teile mit großen Flächen im Verhältnis zu dem eingeschlossenen Pulvervolumen abgekühlt werden. Diese Teile behalten daher die Bindungstemperatur während einer langen Zeit bei, so daß ein Druck aufgebracht werden kann, solange die Voraussetzung für eine Bindung gegeben sind. Es ist daher möglich, Werkstücke mit sehr dünnen herausragenden Teilen zu pressen.

Anhand der Figur soll das Verfahren nach der Erfindung näher erläutert werden.

In der Figur bezeichnet 1 einen Preßtisch und 2 einen beweglichen Kolben einer im übrigen nicht dargestellten Presse. Auf dem Preßtisch ist ein Preßzylinder 3 mit einem losen inneren Boden 4 placiert. Eine innere Kapsel 5, deren Form mit der Form eines fertigen Werkstücks übereinstimmt, ist mit Pulver 6 gefüllt. Diese innere Kapsel 5 ist in der Mitte einer äußeren Kapsel 7 placiert, und von allen Seiten von einem Mittel 8 umgeben, das bei Preßtemperatur so viskos ist, daß es sich im wesentlichen wie eine Flüssigkeit verhält und dadurch einen allseitigen Druck auf die innere Kapsel 5 ausübt und das in der Kapsel eingeschlossene Pulver komprimiert, ohne die Form der Kapsel 5 nennenswert zu verändern. Die äußere Kapsel 7 ist in dem Druckraum 9. placiert. der aus dem Preßzylinder 3, dem Boden 4 und dem Kolben 2 gebildet wird. Die äußere Kapsel 7 ist von allen Seiten mit einer Schicht aus Talkpulver 10 umgeben. Wenn der Kolben 2 in den Preßzylinder 3 eingeführt wird, wird ein Druck auf das Talkpulver 10 ausgeübt. Dieser pflanzt sich bis zur äußeren Kapsel 7 fort. Das Talkpulver hat als druckübertragendes Mittel keine idealen Eigenschaften, da es die Form einer in ihm eingebetteten Kapsel in gewissem Maße verändern würde. Diese Unvollkommenheit ist ein großer Nachteil, wenn ein Werkstück komplizierter Form in nahezu seine endgültige Form und Abmessung gepreßt werden soll. Dank des viskosen Mittels 8 wird die Kapsel 5 einem allseitigen Druck ausgesetzt, so daß beim Pressen keine oder nur eine unbedeutende Formveränderung auftritt. Bei dem Material 8 kann es sich um ein solches handeln, das bei Raumtemperatur pulverförmig ist oder das aus Pulver gepreßten oder gegossenen Blöcken besteht, die zusammen eine der Kapsel 5 angepaßte Aushöhlung bilden. Wenn das Material 8 bei der Erhitzung seine viskosen Eigenschaften annimmt, besteht die Gefahr, daß die Kapsel 5 nach unten sinkt oder nach oben steigt. Um dies zu verhindern, können zwischen der inneren Kapsel 5 und der äußeren Kapsel 7 Stützen angebracht werden.

## Patentansprüche

1. Verfahren zur Herstellung von Preßlingen aus Pulver, bei dem das Pulver (6) zunächst in eine erste Kapsel (5) gefüllt wird, die danach erhitzt und bei Bindungstemperatur im Formraum einer Presse einem solchen Druck ausgesetzt wird, daß die Pulverkörner verbunden werden und einen im wesentlichen massiven, festen Körper bilden, wobei zur Übertragung des Druk- . kes, der von einem in den Formraum einfahrbaren Druckstempel (2) erzeugt wird, auf die mit Pulver gefüllte Kapsel (5) in den Formraum ein leicht verformbares Pulver (10) eingebracht wird, welches thermisch stabil und gut wärmeisolierend ist und eine Schichtstruktur von leicht aneinander gleitenden Pulverkörnern hat, dadurch gekennzeichnet, daß die erste Kapsel (5) vor ihrer Erhitzung in eine zweite größere Kapsel (7) placiert wird, daß der Raum zwischen den Kapseln (5, 7) mit einem Mittel (8) gefüllt wird, das bei der Preßtemperatur viskos ist, und daß die zweite Kapsel (7) mit Inhalt derart in dem Druckraum (9) der Presse placiert wird, daß die zweite Kapsel (7) von dem leicht verformbaren Pulver (10) umgeben ist.

2. Verfahren nach Anspruch 1, dadurch gekennzeichnet, daß das leicht verformbare Pulver (10) Talk oder Pyrophyllit ist.

3. Verfahren nach Anspruch 1 oder 2, dadurch gekennzeichnet, daß die erste Kapsel (5) eine Form hat, die im wesentlichen mit der Form des fertigen Werkstücks übereinstimmt und eine der Volumenverringerung angepaßte Größe hat.

4. Verfahren nach einem der Ansprüche 1 bis 3, dadurch gekennzeichnet, daß das Material (8) zwischen den Kapseln (5, 7) bei der Preßtemperatur plastisch oder völlig flüssig ist.

5. Verfahren nach Anspruch 4, dadurch gekennzeichnet, daß das Material (8) zwischen den Kapseln aus einem Salz, einem Metall oder einer Glassorte mit einer weit unter der gewählten Preßtemperatur liegenden Schmelztemperatur oder Erweichungstemperatur besteht.

6. Verfahren nach einem der vorhergehenden Ansprüche, dadurch gekennzeichnet, daß der Preßdruck mindestens 1 kBar beträgt.

7. Verfahren nach Anspruch 6, dadurch gekennzeichnet, daß der Preßdruck 3 bis 10 kBar beträgt.

8. Verfahren nach einem der vorhergehenden Ansprüche, dadurch gekennzeichnet, daß die Preßtemperatur beim Pressen von Schnellstahlpulver 1100 bis 1150" C beträgt.

## Claims

1. Method for manufacturing a pressed part from a powder, whereby said powder (6) is first filled into a first capsule (5), which is then heated and subjected at bonding temperature in the press chamber of a press to such a pressure that the powder grains are bonded together and form a substantially massive and solid body, whereby in order to transfer pressure; which is generated by a pressure piston (2) insertable into the press chamber, on the powder-filled .capsule (5) a readily deformable powder (10) is fed into the press chamber, which powder is thermally stable and highly thermally insulating and has a layer structure of powder grains easily slidable against each other, characterized in that the first capsule (5) before being heated is placed into a second larger capsule (7), that the space between said capsules (5, 7) is filled with a medium (8) being viscous at bonding temperature, and that the second capsule (7) with its contents is placed into the press chamber (9) of the press in such a way that the second capsule (7) is surrounded by the readily deformable powder (10).

2. Method according to claim 1, characterized in that the readily deformable powder (10) consists of talcum or pyrophyllite.

3. Method according to claim 1 or 2, characterized in that the first capsule (5) is given a shape which essentially corresponds to the form of the finished work piece and has a size which takes account of the decrease in volume.

4. Method according to any of claim 1 to 3, characterized in that the material (8) between the capsules (5, 7) is plastic or completely liquid at compacting temperature.

5. Method according to claim 4, characterized in that the material (8) between said capsules consists of a salt, a metal, or a kind of glass the melting temperature or softening temperature of which is much lower than the selected compacting temperature.

6. Method according to any of the preceding claims, characterized in that the compacting pressure is at least 1 kilobar.

7. Method according to claim 6, characterized in that the compacting pressure is 3 to 10 kilobar.

8. Method according to any of the preceding claims, characterized in that the compacting temperature is in the range of 1100 to 1150"C when the powder to be compacted is a highspeed tool steel powder.

## Revendications

1. Procédé de fabrication d'ébauches comprimées en poudre, qui consiste à emplir d'abord une première capsule (5) de poudre (6), à réchauffer ensuite celle-là et à la soumettre, dans la chambre de compression d'une presse et à une température d'agglomération, à une pression telle que les grains de poudre s'agglomèrent et forment un corps massif sensiblement solide une poudre (10) facile à déformer, stable thermiquement, isolant bien de la chaleur et ayant une structure stratifiée de grains de poudre glissant facilement les uns sur les autres étant introduite dans la chambre de compression sur la capsule (5) emplie de poudre afin de transmettre la pression qui est produite par un piston de compression (2) pouvant être introduit dans la chambre de compression, caractérisé en ce qu'il consiste à placer la première capsule (5), avant son réchauffage, dans une seconde capsule (7) plus grande, à emplir l'espace compris entre les capsules (5, 7) d'un agent (8) qui est visqueux à la température de compression, et à placer la seconde capsule (7) avec son contenu dans la chambre de compression (9) de la presse de manière à ce que la seconde capsule (7) soit entourée par la poudre (10) facile à déformer.

2. Procédé suivant la revendication 1, caractérisé en ce que la poudre (10) facile à déformer est du talc ou de la pyrophylitte.

3. Procédé suivant la revendication 1 ou 2, caractérisé en ce que la première capsule (5) a une forme qui correspond sensiblement à la forme de la pièce finie et a une dimension adaptée à la diminution de volume.

4. Procédé suivant l'une des revendications 1 à 3, caractérisé en ce que la matière (8) comprise entre les capsules (5, 7) est plastique ou entièrement liquide à la température de compression.

5. Procédé suivant la revendication 4, caractérisé en ce que la matière (8) comprise entre les capsules est constituée d'un sel, d'un métal ou d'un type de verre ayant un point de fusion ou un point de ramollissement très inférieur à la température à la compression choisie.

6. Procédé suivant l'une des revendications précédentes, caractérisé en ce que la pression à la compression est d'au moins 1 kbar.

7. Procédé suivant la revendication 6, caractérisé en ce que la pression à la compression est comprise entre 3 et 10 kbar.

8. Procédé suivant l'une des. revendications précédentes, caractérisé en ce que la température à la compression est comprise entre 1100 et 1150°C pour la compression de poudre d'acier rapide.
